# EUROPÄISCHE PATENTSCHRIFT

(11) **EP 3 946 858 B1**
(45) Veröffentlichungstag und Bekanntmachung des Hinweises auf die Patenterteilung: **06.05.2026**
(21) Anmeldenummer: 20715800.7
(22) Anmeldetag: 25.03.2020
(51) Int. Cl.: B27N 9/00, B27N 3/02, B27N 7/00

(54) **KOMPOSITPLATTE, VERFAHREN ZU IHRER HERSTELLUNG SOWIE VERWENDUNGEN HIERVON**
COMPOSITE PANEL, METHOD FOR THE PRODUCTION THEREOF AND USES THEREOF
PANNEAU COMPOSITE, SON PROCÉDÉ DE FABRICATION ET UTILISATIONS DE CELUI-CI

(30) Priorität: 29.03.2019 DE 102019204436
(43) Veröffentlichungstag der Anmeldung: 09.02.2022
(73) Patentinhaber: Fraunhofer-Gesellschaft zur Förderung der angewandten Forschung e.V., 80686 München (DE)
(72) Erfinder: BURLON, Konrad, 64289 Darmstadt (DE); DÖRING, Manfred, 64289 Darmstadt (DE); KLEIN, Roland, 64289 Darmstadt (DE); BILGER, Lorenz, 64289 Darmstadt (DE)
(74) Vertreter: Pfenning, Meinig & Partner mbB
(86) Internationale Anmeldenummer: PCT/EP2020/058374
(87) Internationale Veröffentlichungsnummer: WO 2020/200962

(56) Entgegenhaltungen:
- EP-A1- 3 461 609
- WO-A1-2016/146258
- WO-A1-2017/182120
- DE-A1- 19 621 573
- DE-A1- 4 229 368
- US-A1- 2003 187 102

## Beschreibung

Die vorliegende Erfindung betrifft, eine Kompositplatte, die mindestens einen biobasierten partikulären oder Stäbchen förmigen Naturstoff (exklusive Holz), mindestens ein duroplastisch ausgehärtetes Harz als Bindemittel sowie mindestens ein anorganisches Flammschutzmittel enthält oder hieraus besteht. Zudem betrifft die vorliegende Erfindung, ein Verfahren zur Herstellung einer entsprechenden Kompositplatte. Die vorliegende Erfindung gibt ebenso Verwendungsmöglichkeiten der erfindungsgemäßen Kompositplatte an.

Effektive Dämmstoffe für Gebäude sind ein essentieller Bestandteil des modernen Bauwesens zur Energieeinsparung beim Heizen oder Kühlen von Gebäuden, um in allen Klimazonen und zu allen Jahreszeiten ein angenehmes Raumklima zu schaffen. Die Gebäudedämmung erfolgt dabei zum Beispiel durch Anbringen von Platten mit geringer Wärmeleitfähigkeit an Wänden, Dächern oder Böden von Gebäuden. Die Dämmstoffe können dabei entweder an der Außen- oder Innenseite angebracht werden.

Eine andere Möglichkeit zur Wärmedämmung besteht im Füllen von Hohlräumen mit Matten oder Schüttgut mit geringer Wärmeleitfähigkeit. Als Materialien mit geringer Wärmeleitfähigkeit zur Gebäudedämmung werden mineralische, erdölbasierte oder solche aus nachwachsenden Rohstoffen eingesetzt.

Einen Spezialfall stellen metallische Werkstoffe dar, die in der Lage sind, Wärme zu reflektieren. Auf Grund ihres hohen Preises besitzen diese jedoch nur einen geringen Marktanteil.

Zu den mineralischen Dämmstoffen zählen beispielsweise Glas- oder Steinwolle, deren Herstellung energieaufwändig ist. Bei Dämmstoffen aus fossilen Rohstoffen handelt es sich überwiegend um geschäumte Kunststoffe wie Polystyrol(PS) in Form von Platten aus Partikelschaum (EPS) oder extrudiertem Schaum (XPS), die eine große Bedeutung auf dem Dämmstoffmarkt haben. Andere zu diesem Zweck eingesetzte Schaumstoffe basieren auf Polyurethan, Phenol-Formaldehyd Harz oder auch Polyethylen. Einen großen Marktanteil unter den Dämmstoffen hat der Polystyrolpartikelschaum (EPS) auf Grund seiner vielfältigen Vorteile. Polystyrolschaumplatten bestehen zu über 95 % aus Luft und bieten trotzdem gute Stabilität bei niedriger Dichte, idealen Dämmeigenschaften und gleichzeitig geringem Preis. Weiterhin vorteilhaft an Polystyrolschaumplatten ist deren einfache Handhabung, gute Gebäudeintegrierbarkeit und Verwendbarkeit in Wärmedämmverbundsystemen.

Ein entscheidendes Kriterium bei der Bewertung eines Materials, das als Dämmstoff eingesetzt werden soll, ist sein Brandverhalten. Eine Klassifizierung nimmt DIN EN 13501-1:2010 vor. Für die Zulassung in einem breiten Einsatzgebiet ist eine schwere Entflammbarkeit notwendig. Polystyrolschaum ist per se ein leicht entflammbares/brennbares Material, dem ein bromiertes Polymer als Flammschutzmittel zugesetzt wird, um eine Einstufung als schwer entflammbar zu erreichen. Damit wird der breite Einsatz von Polystyrolschaum als Isolationsmaterial sichergestellt.

Allerdings sind EPS-Dämmplatten als komplett erdölbasierte Bauteile nicht zielführend im Sinne eines nachhaltigen, ressourcen- und umweltbewussten Umgangs mit Rohstoffen. Die Nachteile erdölbasierter Produkte beispielsweise bezüglich Rohstoffverknappung oder CO₂-Freisetzung sowie Entsorgungsproblematiken sind hinlänglich bekannt. Aus diesem Grund ist der Einsatz von Materialien aus nachwachsenden Rohstoffen als Ersatz für traditionelle Dämmstoffe von großem Interesse und ist zunehmend gefragt.

Biobasierte Dämmstoffe sind in der wissenschaftlichen und Patentliteratur beschrieben sowie auch in der Praxis eingesetzt. Meist sind biobasierte Dämmmaterialien als Schütt- bzw. Einblasdämmung verfügbar, bei denen jedoch gewisse Vorbehalte gegenüber Setzungserscheinungen bestehen, wenn die Einbringung nicht von einem Fachbetrieb ausgeführt wird. Dämmstoffplatten aus nachwachsenden Rohstoffen werden ebenfalls eingesetzt, weisen jedoch auch verschiedene Nachteile, wie z.B. zu geringe Druckbelastbarkeiten auf. Weiterhin gelten Dämmstoffe aus nachwachsenden Rohstoffen als normal entflammbar (Baustoffklasse E nach DIN EN 13501-1:2010). Es wäre demnach vorteilhaft, Dämmstoffe aus nachwachsenden Rohstoffen zur Verfügung zu haben, die einfach in der Handhabung, also als Plattenware verfügbar wären, akzeptable mechanische Eigenschaften aufweisen und gleichzeitig schwer entflammbar sind.

Für den Einsatz als Dämmstoff sind zahlreiche biobasierte Basismaterialien in der Fachliteratur beschrieben, bei denen es sich überwiegend um Seitenströme der Forst- und Landwirtschaft handelt. Beispiele hierfür sind Fasern aus Flachs, Hanf, Jute, Sisal, Kenaf, Miscanthur, Gras, Banane oder Kokos sowie Stroh von Getreide, Reis, Flachs, Hanf, Mais oder Raps oder auch Holzspäne, Kokosnussmark, Maisspelzen, Erdnussschalen, Ananasblätter, Sonnenblumenstängel, Schilf, Rohrkolben, Bagasse, Baumwollstängel, Rinde, Pecannussschalen, Durianfruchtschalen, Maisspindeln, Reishüllen, Kork, Olivenkerne oder Seegras. Überblicke über Materialien aus nachwachsenden Rohstoffen, die als Dämmstoff geignet sind, liefern z.B. C. Aciu und N. Corbirzan in ProEnvironment 6 (2013) 472 - 478, H. Wang, P.-C. Chiang, Y. Cai, C. Li, X. Wang, T.-L. Chen, S. Wei und Q. Huang in Sustainability 10 (2018), 3331, S. Liuzzi, S. Sanarica und P. Stefanizzi in Energy Procedia 126 (2017) 242-249, L. Liu, H. Li, A. Lazzaretto, G. Manente, C. Tong, Q. Liu, N. Li in Renewable and Sustainable Energy Reviews 69 (2017) 912-932, P.S. Dhivar, A.R. Patil in IOSR Journal of Mechanical and Civil Engineering special issue "6th National Conference on Recent Developments In Mechanical Engineering- 2017"Vol. 6, 53-61, C. Jivrajani in International Journal of Advance Engineering and Research Development 4, (2017) oder F. Asdrubali, F. D'Alessandro, S. Schiavoni in Sustainable Materials and Technologies 4 (2015) 1-17.

Die darin beschriebenen Naturstoffe werden in unterschiedlicher Form als Dämmstoff eingesetzt. Lose Fasern oder Partikel werden als Einblas- oder Schüttgut in Hohlräume eingebracht. Weiterhin werden Fasern oder Stroh auch in Hohlräume oder Rahmen händisch gestopft. Daneben sind handelsüblich auch Dämmplatten aus naturfaserbasierten Materialien bekannt. Jute, Flachs, Hanf, Holzfasern aber auch Wiesengras werden zur Herstellung von Dämmplatten, -matten oder Vliesen in der Regel ohne die Verwendung eines Bindemittels eingesetzt. Als druckbelastbar gelten primär Holzfasersysteme, die für die Verwendung in Wärmedämmverbundsystemen (WDVS) geeignet sind. Aus Hanf können in einem speziellen Verfahren ebenfalls WDVS-fähige Materialien hergestellt werden (http://www.caparol.de/imfokus/waermedaemmung/capatect-system-natur.html, abgerufen am 27.03.2017).

Gepresste Schilfmatten bieten eine weitere Möglichkeit für ein Wärmedämmverbundsystem, sind allerdings für Perimeter- und Kerndämmungen ungeeignet (https://www.daemmen-und-sanieren.de/daemmung/daemmstoffe/schilf, abgerufen am 27.03.2017).

Die Herstellung von Platten aus Kork stellt dabei einen Spezialfall dar. Beim sogenannten Backkork wird Korkgranulat unter Zufuhr von ca. 350 °C heißem Wasserdampf unter Druck zu Platten geformt. Bei den während dieses Vorgangs herrschenden Temperaturen tritt das natürliche Harz Suberin aus den Zellen aus, wodurch die Zellen expandieren. Das austretende Harz bindet dabei die einzelnen Partikel. Die Dämmeigenschaften des Naturkorks werden durch die Expansion optimiert. Zur Herstellung von Backkork ist allerdings nur harzreicher Kork geeignet, so dass die einzelnen Partikel hinreichend miteinander verbunden werden können. In der Regel handelt es sich dabei um den sogenannten Primärkork, also den Kork aus der ersten Schälung der Korkeiche. Kork aus späteren Schälperioden oder rezyklierter Kork kann für dieses Verfahren nicht eingesetzt werden.

Eine weitere Möglichkeit zur Herstellung von Platten aus nachwachsenden Rohstoffen, die als Dämmstoff geeignet sind, ist das Binden partikulärer Naturstoffe mit einem Klebstoff, Harz oder Latex. A. Paivaa, S. Pereiraa, A. Sáa, D. Cruza, H. Varumc und J. Pintoa beschreiben in Energy and Buildings, 45 (2012) 274-279 beispielsweise eine aus Maisspindelschrot hergestellte Platte zur Gebäudedämmung. Als Binder wird ein nicht näher beschriebener Holzleim genannt. Weitere Platten, bestehend aus biobasierten Reststoffpartikeln, hier Durianfruchtschalen, beschreiben J. Khedari, S. Charoenvai, J. Hirunlabh in Building and Environment 38 (2003) 435 - 441. In dieser Studie werden die Partikel mit Harnstoff-Formaldehyd-, Phenol-Formaldehyd- oder Isocyanat-basierten Klebstoffen gebunden. Weiterhin beschreibt S. Tangjuank in Int. J. Phys. Sci. 6 (2011), 4528-4532 die Fertigung von Platten aus Ananasblätterpartikeln, die mit Naturkautschuklatex gebunden werden.

DE 2457345 A1 offenbart ein Material aus mit Sand und Zement oberflächenbeschichtetem Kork das in Zusammenhang mit einer Bindemittelmasse, wie z.B. Mörtel, Gips oder Kunstharz zu einem Bauteil mit geringer Dichte und guten wärme- und schallisolierenden Eigenschaften verarbeitet werden kann.

Neben den naturfaserbasierten Dämmstoffen sind auch mineralische Materialien, wie Blähton, Perlit oder Calcium-Silikate als Dämmstoffe aus der Natur bekannt. In der Regel finden sie als Schüttgut Anwendung. Aus Perlit werden ebenfalls flächige Wärmedämmsysteme hergestellt und vor allem Calcium-Silikate werden in Mineraldämmplatten eingesetzt. Aktuell wird pyrogene Kieselsäure in Vakuum-Isolationspaneelen (VIPs) als Dämmstoff eingesetzt. VIPs bieten sehr gute Dämmwerte bei geringen Aufbaustärken. Sie sind allerdings schwierig zu Verarbeiten, wenn die Vakuumbarierre verletzt wird, sinkt die Dämmleistung signifikant (DE 10 2012 224 201 A1).

Mineralische Dämmstoffe haben den großen Vorteil nicht brennbar zu sein. Nachteilig ist allerdings eindeutig die aufwendige Entsorgung, da sie unverrottbar sind. Eine nötige Deponierung kann nicht im Sinne einer zukunftsweisenden Kreislaufwirtschaft sein.

Generell gelten Dämmmaterialien aus nachwachsenden Rohstoffen als brennbar (Brandschutzklasse E nach DIN EN 13501-1:2010). Bis auf vereinzelte Ausnahmen bei Cellulosefasern oder Holzwollplatten, die teilweise die Einstufung schwer entflammbar erreichen, erfolgt durchweg die Einstufung in E normal entflammbar (http://www.oekologisch-bauen.info/baustoffe/naturdaemmstoffe/, abgerufen am 27.03.2017).

Zur Reduzierung der Entflammbarkeit werden biobasierten Stoffen, die als Dämmmaterial Verwendung finden können, Flammschutzmittel zugesetzt. EP 2 721 121 B1 beschreibt beispielsweise Altpapier, das mit verschiedenen Mischungen unterschiedlicher Flammschutzmitteln aus der Gruppe bestehend aus Aluminiumhydroxid, Ammoniumsulfat, Natriumsulfat, Monoammoniumphosphat, Diammoniumphosphat, Triammoniumphosphat, Ammoniumpolyphosphat, Aluminiumsulfat, Trinatriumphosphat, Calciumhydroxid und Magnesiumhydroxid versetzt wird.

Ebenso wird in US 4182681 Altpapier mit einer Mischung aus verschiedenen Flammschutzmitteln imprägniert, um das Brandverhalten zu reduzieren. In beiden Fällen werden jedoch keine Dämmstoffplatten hergestellt, sondern die flammgeschützte Cellulose als loser Füllstoff zur Wärmedämmung in Hohlräumen eingesetzt.

Eine flammgeschützte Holzfaserplatte dagegen offenbart DE 10 2016 121 590 A1. Hier werden Holzfasern mit einem Flammschutzmittel versehen und entweder in einem Nass- oder Trockenverfahren zu Platten weiterverarbeitet. Optional wird ein Bindemittel zur Erhöhung der Festigkeit zugegeben. Weder in der Beschreibung noch in den Ansprüchen sind genaue Mengenangaben über die Zusammensetzungen angegeben. Die einzigen Komponenten die alle dort beanspruchten Dämmstoffplatten enthalten, sind Fasern aus nachwachsenden Rohstoffen und Flammschutzmittel, während die anderen Komponenten optional sind. Dieses Verfahren beschränkt sich auf die Verwendung von Fasern aus nachwachsenden Rohstoffen, vorzugsweise aus Holz als einziges Basismaterial mit Dämmeigenschaften. Im Hinblick auf eine global funktionierende Bioökonomie ist jedoch der breite Einsatz unterschiedlichster Biorohstoffe anstrebenswert.

Die anderen am Markt erhältlichen Systeme sind eher für Zwischensparren oder Gefachdämmungen geeignet, weniger für WDVS.

Die DE 196 21 573 A1 offenbart duroplastische Mischungen, bestehend aus hydroxyalkylierten Polyaminen und Polycarbonsäuren, wobei die Zusammensetzungen kein Formaldehyd enthalten und insbesondere als Bindemittel zur Herstellung von Formteilen verwendet werden können.

Aufgabe der vorliegenden Erfindung war es daher, eine Kompositplatte anzubieten, die oben angegebene Nachteile nicht aufweist, d.h. die Anforderungen an moderne effiziente Dämmstoffe im Hinblick auf Dichte, Wärmeleitfähigkeit und Brandverhalten erfüllt, selbsttragend und dabei nicht nur auf eine Klasse biobasierter Rohstoffe mit Dämmeigenschaften beschränkt ist, sondern generell mit verschiedensten nachwachsenden Rohstoffen realisierbar ist sowie das Potential einer Rezyklierbarkeit aufweist.

Diese Aufgabe wird bezüglich einer Kompositplatte gelöst mit den Merkmalen des Patentanspruchs 1, bezüglich eines Verfahrens zu deren Herstellung mit den Merkmalen des Patentanspruchs 10 sowie bezüglich Verwendungsmöglichkeiten mit den Merkmalen des Anspruchs 15 gelöst.

Die vorliegende Erfindung betrifft somit in einem ersten Aspekt eine Kompositplatte, enthaltend oder bestehend aus
mindestens einem biobasierten partikulären oder stäbchenförmigen Naturstoff, wobei Holz als Naturstoff ausgeschlossen ist,
mindestens ein duroplastisch ausgehärtetes Kunstharz als Bindemittel, und mindestens einem anorganischen Flammschutzmittel,
wobei die Kompositplatte Holzspäne enthält, wobei maximal 20 Gew.-% der Gesamtmenge des mindestens einen biobasierten partikulären oder stäbchenförmigen Naturstoffs bzw. der Kombination aus partikulären und stäbchenförmigen Naturstoffen durch Holzspäne ersetzt sind, und
die Kompositplatte eine Wärmeleitfähigkeit, gemessen gemäß EN 12667:2001, von maximal 50 mW/mK aufweist.

Unter einem Naturstoff im Sinne der Erfindung ist ein Material zu verstehen, dass aus einer Pflanze, einem Tier, einer Alge oder einem Pilz oder einem Teil davon gewonnen wird. Bei den Naturstoffen ist jedoch Holz ausgeschlossen, so dass insbesondere auf Holz basierende Kompositplatten, wie beispielsweise Spanplatten, OSB etc. nicht zum erfindungsgemäßen Gegenstand zu zählen sind. Der mindestens eine Naturstoff in untergeordnetem Maßstab durch Holzspäne, wie sie für die Herstellung von Spanplatten (z.B. Flachpressplatten, Grobspanplatten etc.) eingesetzt werden können, ersetzt wird. Das Einbeziehen von Holzspänen qualifiziert die Kompositplatte gemäß der vorliegenden Erfindung jedoch nicht als Holzwerkstoffplatte nach den hierfür gängigen Normen, wie z.B. DIN EN 312, DIN EN 14755 und DIN EN 13986.

Die erfindungsgemäße Kompositplatte enthält somit immer mindestens einen von Holz verschiedenen Naturstoff und wird zusätzlich - jedoch in untergeordneten Mengen - holzbasierte Materialien enthalten.

Als partikuläre Naturstoffe werden Teilchen aus dem Naturstoff bezeichnet, die von kugelförmiger oder vergleichbarer Gestalt sind, und ein Aspektverhältnis zwischen 1 und 5 aufweisen, wobei vorzugsweise die kleinste Längenausdehnung in allen Raumrichtung mindestens 2 mm beträgt. Die größte Längenausdehnung in allen Raumrichtungen soll vorzugsweise 40 mm nicht überschreiten. Die Naturstoffpartikel können entweder in dieser Gestalt natürlich vorkommen oder durch einen Verarbeitungsschritt, wie z.B. Mahlen, Schneiden, Dreschen, Expandieren durch Erhitzen, etc. in diese Gestalt gebracht werden.

Unter Naturstoffstäbchen im Sinne dieser Erfindung versteht man solche, die in Stäbchenform gewachsen sind und durch einen Verarbeitungsschritt, wie z.B. Häckseln, Schneiden, Dreschen, etc. in ihrer Länge gekürzt sein können. Die Länge der Stäbchen muss mindestens 5 mm betragen, die Breite bevorzugt mindestens 2 mm. Bei einem Stäbchen ist jedoch stets die Länge größer als die Breite.

Überraschenderweise konnte festgestellt werden, dass die zuvor genannte Kombination von Materialien zu einer Kompositplatte führt, die im Wesentlichen auf zumeist als Abfallstoffen angesehenen Rohstoffen basiert. Im Vergleich zu Kompositplatten, die auf eigens für diesen Zweck hergestellten Rohstoffen basieren ist die erfindungsgemäße Kompositplatte somit ökologisch äußerst vorteilhaft. Die erfindungsgemäße Kompositplatte zeichnet sich durch ein geringes Gewicht, gleichzeitig jedoch eine geringe Wärmeleitfähigkeit aus. Darüber hinaus ist die Kompositplatte als schwer entflammbar zu klassifizieren, sodass sie sich insbesondere als Isolationsmaterial im Baubereich oder als Baumaterial eignet.

Überraschenderweise wurde zudem gefunden, dass die Verwendung von partikulären Naturstoffen, insbesondere solche, die Hohlräume enthalten besonders geeignet sind. Die daraus hergestellten Platten weisen geringere Dichten auf, als solche, die aus Fasern oder spanförmigen Naturstoffen hergestellt werden oder deren Partikelgröße deutlich unter einem Millimeter liegt, also in pulverartiger Form vorliegen. Dabei können analoge Wärmeleitfähigkeiten erzielt werden, wie bei Platten aus Fasern oder spanförmigen Naturstoffen.

Insbesondere im Vergleich zu oben beschriebenem Patent DE 10 2016 121 590 A1 bietet die vorliegende Erfindung zwei wesentliche Vorteile. Durch den Einsatz von partikulären oder Stäbchen förmigen Naturstoffen oder Mischungen aus partikulären und Stäbchen förmigen Naturstoffen können zum einen niedrigere Bauteildichten realisiert werden als durch den Einsatz von faserigen Materialien. Zum anderen werden mit geringeren Bindungsmittelmengen stabile Platten erhalten, bei der Verwendung partikulärer und/oder Stäbchen förmiger Naturstoffe.

Die Platten lassen sich zudem äußerst wirtschaftlich herstellen.

Die Kompositplatte gemäß der vorliegenden Erfindung kann einerseits auf biobasierten partikulären Naturstoffen alleine, oder auch stäbchenförmigen Naturstoffen alleine beruhen. Ebenso sind Mischungen bzw. Kombinationen aus partikulären oder stäbchenförmigen Naturstoffen möglich.

Eine bevorzugte Ausführungsform sieht vor, dass die Partikelgröße des mindestens einen biobasierten partikulären Naturstoffs mindestens 2 mm, bevorzugt 2 bis 40 mm, besonders bevorzugt 2 bis 25 mm beträgt.

Für den Fall, dass stäbchenförmige Naturstoffe bei der Kompositplatte verwendet werden, ist die Stäbchenlänge des mindestens einen biobasierten stäbchenförmigen Naturstoffs bevorzugt größer 2 mm, weiter bevorzugt 5 bis 100 mm, besonders bevorzugt 10 bis 75 mm.

Die, für die Zwecke der vorliegenden Erfindung bevorzugt einsetzbaren Größenfraktionen an partikulären oder stäbchenförmigen Naturstoffen können dabei durch aus dem Stand der Technik bekannte Klassierungsverfahren, insbesondere durch Siebklassierung erhalten werden.

Bevorzugt ist der mindestens eine biobasierte partikuläre Naturstoff ausgewählt aus der Gruppe bestehend aus Korkschrot, Maisspindelschrot, Nussschalen (z.B. Erdnussschalen), Nussschalenschrot, Rindengranulat, Fruchtkernen, Getreidespelzen, Maisspelzen, zerkleinerten Ananasblättern, Pecannussschalen und-schrot, zerkleinerten Durianfruchtschalen, Reishüllen, Olivenkerne sowie Mischungen hiervon.

Der mindestens eine biobasierte stäbchenförmige Naturstoff ist bevorzugt ausgewählt aus der Gruppe bestehend aus Sonnenblumenstängel, Schilf, Rohrkolben, Baumwollstängeln sowie Stroh von Getreide, Reis, Flachs, Hanf, Mais oder Raps sowie Mischungen hiervon. Die zuvor genannten beispielhaften stäbchenförmigen Naturstoffen können bei geeigneter Länge wie erhalten eingesetzt werden; gegebenenfalls ist es notwendig, die jeweiligen stäbchenförmige Naturstoffe durch ein geeignetes Verfahren, wie beispielsweise Häckseln, Schneiden, Dreschen etc. auf eine gewünschte bzw. geeignete Länge zu kürzen.

Vorteilhaft ist ferner, wenn der mindestens eine biobasierte partikuläre oder stäbchenförmige Naturstoff porös ist. Zu den porösen Naturstoffen sind insbesondere Korkschrot, Erdnussschalen, Sonnenblumenstängel, Ananasblätter, Rindengranulat, Stroh von Flachs und Hanf zu zählen.

Eine weitere bevorzugte Ausführungsform sieht vor, dass das mindestens eine Bindemittel ausgewählt ist aus der Gruppe bestehend aus wässrigen Phenol-Formaldehyd-Harzen, Harnstoff-Formaldehyd-Harzen, Acrylatharzen, Alkydharzen, Melamin-Formaldehyd-Harzen, Lignin-Formaldehyd-Harzen, Tannin-Urotropinharzen, oder 100%-Systemen wie Epoxidharze, ungesättigte Polyesterharze, Polyurethane, Furanharze, Pulverharze; sowie Mischungen hiervon.

Besonders bevorzugt ist das mindestens eine Flammschutzmittel ausgewählt aus der Gruppe bestehend aus anorganischen Substanzen, wie Aluminiumhydroxid (ATH), Magnesiumhydroxid (MDH), Aluminium-Oxid-Hydroxid (AOH), Ammoniumphosphate, wie z.B. Ammoniumpolyphosphat (APP) oder Ammoniumdiphosphat aber auch Schichtsilikate, wie Montmorillionit, Kaolinit, Talk, gemischtvalente Hydroxide (LDH; engl.: Layered double hydroxides) und organischen Salzen, wie Melaminderivate, z.B. Melaminpolyphosphat oder Melamincyanurat, und Blähgraphit sowie Mischungen hiervon.

Eine weitere bevorzugte Ausführungsformen der erfindungsgemäßen Kompositplatte sieht vor, dass sie bezogen auf 100 Gew.-Teile des mindestens einen biobasierten partikulären oder stäbchenförmigen Naturstoffs,
5 bis 200 Gew.-Teile, bevorzugt 10 bis 100 Gew.-Teile, besonders bevorzugt 12 bis 70 Gew.-Teile des mindestens einen Bindemittels sowie
2 bis 100 Gew.-Teile, bevorzugt 5 bis 60 Gew.-Teile, besonders bevorzugt 10 bis 50 Gew.-Teile des mindestens einen anorganischen Flammschutzmittels
enthält oder hieraus besteht.

Für den Fall, dass die erfindungsgemäße Kompositplatte aus den zuvor genannten Materialkomponenten besteht, enthält die Kompositplatte keine weiteren Bestandteile mehr. Ebenso ist es jedoch möglich, dass die erfindungsgemäße Kompositplatte weitere Bestandteile, die beispielsweise Füllstoffe, Pigmente, Farbstoffe, Biozide, etc. aufweist.

Ebenso ist die Möglichkeit gegeben, dass die erfindungsgemäße Kompositplatte oberflächenbeschichtet sein kann. Die Oberflächenbeschichtung kann beispielsweise als Papier- oder Furnier-Beschichtung ausgebildet sein.

Bevorzugte Dicken der erfindungsgemäßen Kompositplatte bewegen dabei zwischen 5 bis 250 mm, bevorzugt von 10 bis 150 mm, besonders bevorzugt von 50 bis 120 mm.

Die erfindungsgemäße Kompositplatte zeichnet sich insbesondere durch eine geringe Rohdichte aus. Die Dichte der Messen Kompositplatte diktieren bei bevorzugt unterhalb 250 kg/m³.

Zudem weist die erfindungsgemäße Kompositplatte ein hohes Isolationsvermögen auf. Die Wärmeleitfähigkeit, gemessen gemäß EN 12667:2001, beträgt erfindungsgemäß maximal 50 mW/mK, bevorzugt von 30 bis 45 mW/mK.

Durch die erfindungsgemäße Materialkombination, die der Kompositplatten gemäß der vorliegenden Erfindung zugrunde liegt, weist diese ebenso ein hervorragendes Brandschutzverhalten auf. Die erfindungsgemäße Kompositplatte ist daher bevorzugt gemäß DIN EN 13501-1:2010 als schwer entflammbar klassifizierbar.

Wie bereits eingangs erwähnt wird die Kompositplatte in untergeordneten Mengen Holzspäne beinhalten. Erfindungsgemäß sind maximal 20 Gew.-%, bevorzugt maximal 15 Gew.-%, weiter bevorzugt maximal 10 Gew.-%, besonders bevorzugt maximal 5 Gew.-%, der Gesamtmenge des mindestens einen biobasierten partikulären oder stäbchenförmigen Naturstoffs bzw. der Kombination aus partikulären und stäbchenförmigen Naturstoffen durch Holzspäne, wie z. B. Schneidspäne, Schlagspäne, Hobelspäne, Sägespäne oder Holzstrands, ersetzt.

Gemäß einem weiteren Aspekt betrifft die vorliegende Erfindung ein Verfahren zur Herstellung einer voranstehend beschriebenen Kompositplatte, bei dem mindestens ein biobasierter partikulärer oder stäbchenförmiger Naturstoff, wobei Holz als Naturstoff ausgeschlossen ist,
mindestens ein duroplastisch aushärtendes Kunstharz als Bindemittel, und mindestens ein anorganisches Flammschutzmittel
vermischt und die Mischung anschließend einem formgebenden Verfahren unterzogen wird, wobei die Kompositplatte entsteht,
wobei
maximal 20 Gew.-% der Gesamtmenge des mindestens einen biobasierten partikulären oder stäbchenförmigen Naturstoffs bzw. der Kombination aus partikulären und stäbchenförmigen Naturstoffen durch Holzspäne ersetzt werden, und
die Kompositplatte eine Wärmeleitfähigkeit, gemessen gemäß EN 12667:2001, von maximal 50 mW/mK aufweist.

Die für die Zwecke der Darstellung des erfindungsgemäßen Verfahrens verwendete Terminologie ist hierbei identisch mit der weiter oben im Zusammenhang der vorliegenden Erfindung vorgestellten Kompositplatte.

Bevorzugt werden hierbei bezogen auf 100 Gew.-Teile des mindestens einen biobasierten partikulären oder stäbchenförmigen Naturstoffs,
5 bis 200 Gew.-Teile, bevorzugt 10 bis 100 Gew.-Teile, besonders bevorzugt 12 bis 70 Gew.-Teile des mindestens einen Bindemittels sowie
2 bis 100 Gew.-Teile, bevorzugt 5 bis 60 Gew.-Teile, besonders bevorzugt 10 bis 50 Gew.-Teile des mindestens einem anorganischen Flammschutzmittels
eingesetzt.

Gemäß einer bevorzugten Ausführungsform umfasst das formgebende Verfahren ein Erwärmen der Mischung auf Temperaturen von 80 bis 200 °C, bevorzugt 100 bis 180 °C, besonders bevorzugt von 120 bis 150 °C, bevorzugt über einen Zeitraum von 10 s bis 90 min, weiter bevorzugt 3 min bis 60 min, besonders bevorzugt 5 min bis 40 min.

Vorteilhaft ist ferner, dass das Erwärmen durch Beaufschlagung der Mischung mittels Sattdampf, durch Heißluft, Mikrowellen und/oder Infrarotstrahlung erfolgt.

Insbesondere kann das formgebende Verfahren ein Verpressen der Mischung umfassen, wobei das Verpressen insbesondere auf einer kontinuierlich arbeitenden Presse durchgeführt werden kann.

Beim erfindungsgemäßen Verfahren werden in der Mischung maximal 20 Gew.-%, bevorzugt maximal 15 Gew.-%, weiter bevorzugt maximal 10 Gew.-%, besonders bevorzugt maximal 5 Gew.-%, der Gesamtmenge des mindestens einen biobasierten partikulären oder stäbchenförmigen Naturstoffs bzw. der Kombination aus partikulären und stäbchenförmigen Naturstoffen durch Holzspäne, wie z. B. Schneidspäne, Schlagspäne, Hobelspäne, Sägespäne oder Holzstrands, ersetzt.

Ebenso ist es möglich, der Mischung mindestens ein Additiv, insbesondere ein Additiv ausgewählt aus der Gruppe bestehend aus Füllstoffen, Pgmenten und Bioziden zuzusetzen.

Zudem betrifft die vorliegende Erfindung die Verwendung der erfindungsgemäßen Kompositplatte als thermisches Isolationsmaterial allgemein und im Besonderen in Wärmedämmverbundsystemen zur Fassadendämmung, als Baumaterial, als Trittschalldämmung, als Schalldämmung.

Die vorliegende Erfindung der nachfolgenden Beispiele näher ausgeführt, ohne die Erfindung auf die speziellen Ausführungsform zu beschränken.

### Erfindungsgemäßes Beispiel 1:

**In** ein Becherglas werden 100 Gewichtsanteile von expandiertem Korkgranulat gegeben. Expandiertes Korkgranulat wird aus Backkorkresten durch Regranulieren gewonnen. (http://www.materialarchiv.ch/detail/1866/Daemmkorkexpandiert#/detail/1866/daemmkork-expandiert, abgerufen 28. März 2019). Die Partikelgröße des expandierten Korks beträgt 2 - 10 mm. Zuvor werden 21,5 Gewichtsanteile eines Melamin-Formaldehyd-Harzes (MF) mit einem Feststoffgehalt von 67 % mit 21,5 Gewichtsanteilen Aluminiumtrihydrat (ATH) fein dispergiert. Die Mischung wird zum Korkgranulat gegeben und gründlich vermischt. Anschließend werden 2600 ml der Mischung in eine 240 x 240 x 40 mm Rahmenform gegeben und bei einer Temperatur von 130 °C für 40 min auf eine Höhe von 34 mm kompaktiert. Nach Entformen wird ein stabiler Prüfkörper mit einer Dichte von 143 Kg/m³ erhalten. Die Wärmeleitfähigkeit lamda-10, gemessen gemäß EN 12667:2001 beträgt 43,41 mW/(m·K).

### Vergleichsbeispiel 1:

**In** ein Becherglas werden 100 Gewichtsanteile von Holzhobelspänen mit einer Größe von 2-4 mm gegeben. Zuvor werden 50 Gewichtsanteile eines Melamin-Formaldehyd-Harzes (MF) mit 20 Gewichtsanteilen Aluminiumtrihydrat (ATH) fein dispergiert. Die Mischung wird zum Korkgranulat gegeben und gründlich vermischt. Anschließend werden 2600 ml der Mischung in eine 240 x 240 x 40 mm Rahmenform gegeben und bei einer Temperatur von 130 °C für 40 min auf eine Höhe von 34 mm kompaktiert. Nach Entformen wird ein stabiler Prüfkörper mit einer Dichte von 200 kg/m³ erhalten. Die Wärmeleitfähigkeit lamda-10, gemessen gemäß EN 12667:2001 beträgt 43,67 mW/(m K).

### Vergleich erfindungsgemäßes Beispiel 1 - Vergleichsbeispiel 1

Das erfindungsgemäße Beispiel 1 zeigt die optimierte Variante mit einem reinen Naturstoff. Dabei sind niedrigere Mengen an Bindemittel und somit eine niedrigere Dichte möglich als im Vergleichsbeispiel 1. In Vergleichsbeispiel 1 wurde eine Dämmstoffplatte aus einem Material hergestellt, das in ähnlicher Form in DE 10 2016 121 590 A1 zum Einsatz kommt. Die verwendete Harzmenge wurde so gewählt, dass eine formstabile Platte entsteht, die in einem von DE 10 2016 121 590 A1 beschriebenen Dichtebereich liegt. Überraschenderweise bleibt die Wärmeleitfähigkeit dabei nahezu unbeeinflusst.

### Erfindungsgemäßes Beispiel 2:

Zum direkten Vergleich zu Vergleichsbeispiel 1 wurde eine erfindungsgemäße Dämmstoffplatte mit einer Mischung aus Korkgranulat und Stroh statt der Holzhobelspäne hergestellt.

**In** ein Becherglas werden 100 Gewichtsanteile einer Naturstoffmischung gegeben. Die Mischung besteht zu 75 Anteilen aus expandiertem Korkgranulat mit einer Partikelgröße von 2 - 10 mm und zu 25 Anteilen aus Rapsstroh mit einer Stäbchenlänge von 2 bis 50 mm. Zuvor werden 50 Gewichtsanteile eines Melamin-Formaldehyd-Harzes (MF) mit 20 Gewichtsanteilen Aluminiumtrihydrat (ATH) fein dispergiert. Die Mischung wird zu der Naturstoffmischung gegeben und gründlich vermischt. Anschließend werden 2600 ml der Mischung in eine 240 x 240 x 40 mm Rahmenform gegeben und bei einer Temperatur von 130 °C für 40 min auf eine Höhe von 34 mm kompaktiert. Nach Entformen wird ein stabiler Prüfkörper mit einer Dichte von 135 Kg/m³ erhalten.

Trotz gleicher Gewichtsanteile von Naturstoff, Harz und Flammschutzmittel in Vergleichsbeispiel 1 und erfindungsgemäßem Beispiel 1 weist die erfindungsgemäße Platte eine deutlich geringere Dichte auf.

### Vergleichsbeispiel 2:

**In** ein Becherglas werden 100 Gewichtsanteile von Holzhobelspänen mit einer Größe von 2-4 mm gegeben. Zuvor werden 21,5 Gewichtsanteile eines Melamin-Formaldehyd-Harzes (MF) mit 21,5 Gewichtsanteilen Aluminiumtrihydrat (ATH) fein dispergiert. Die Mischung wird zum Korkgranulat gegeben und gründlich vermischt. Anschließend werden 2600 ml der Mischung in eine 240 x 240 x 40 mm Rahmenform gegeben und bei einer Temperatur von 130 °C für 40 min auf eine Höhe von 34 mm kompaktiert. Nach Entformen wird kein stabiler Prüfkörper erhalten. Wird somit die Harzmenge der erfindungsgemäßen Platte versucht auf die Platte mit Holzspänen zu übertragen, kann keine stabile Platte erhalten werden.

### Erfindungsgemäßes Beispiel 3:

**In** ein Becherglas werden 100 Gewichtsanteile von expandiertem Korkgranulat gegeben. Die Partikelgröße des expandierten Korks beträgt 2 - 10 mm. Zuvor werden 21,5 Gewichtsanteile eines Melamin-Formaldehyd-Harzes (MF) mit 10 Gewichtsanteilen Ammoniumpolyphosphat (APP) fein dispergiert. Die Mischung wird zum Korkgranulat gegeben und gründlich vermischt. Anschließend werden 2600 ml der Mischung in eine 240 x 240 x 40 mm Rahmenform gegeben und bei einer Temperatur von 130 °C für 40 min auf eine Höhe von 34 mm kompaktiert. Nach Entformen wird ein stabiler Prüfkörper mit einer Dichte von 130 Kg/m³ erhalten. Die Wärmeleitfähigkeit lamda-10 beträgt 39,67 mW/(m·K). Das erfindungsgemäße Beispiel 3 zeigt die Möglichkeit das Flammschutzmittel zu wechseln und durch den niedrigeren Anteil von Ammoniumpolyphosphat die Dichte und Wärmeleitfähigkeit im Vergleich zum erfindungsgemäßen Beispiel 1 leicht zu senken.

### Erfindungsgemäßes Beispiel 4:

**In** ein Becherglas werden 100 Gewichtsanteile einer Naturstoffmischung gegeben. Die Mischung besteht zu 72 Anteilen aus expandiertem Korkgranulat mit einer Partikelgröße von 2 - 10 mm und zu 28 Anteilen aus Rapsstroh mit einer Stäbchenlänge von 2 bis 50 mm. Zuvor werden 21,5 Gewichtsanteile eines Melamin-Formaldehyd-Harzes (MF) mit 10 Gewichtsanteilen Ammoniumpolyphosphat (APP) fein dispergiert. Die Mischung wird zu der Naturstoffmischung gegeben und gründlich vermischt. Anschließend werden 2600 ml der Mischung in eine 240 x 240 x 40 mm Rahmenform gegeben und bei einer Temperatur von 130 °C für 40 min auf eine Höhe von 34 mm kompaktiert. Nach Entformen wird ein stabiler Prüfkörper mit einer Dichte von 141 Kg/m³ erhalten. Die Wärmeleitfähigkeit lamda-10 beträgt 42,11 mW/(m·K). Das erfindungsgemäße Beispiel 4 zeigt die Möglichkeit einen Teil des Korkgranulats durch Stroh zu ersetzen. Dichte und Wärmeleitfähigkeit bleiben im gleichen Rahmen wie bei erfindungsgemäßem Beispiel 1 und 2 deutlich unter den Werten für Vergleichsbeispiel 1

Überraschenderweise wurde gefunden, dass partikuläre Naturstoffgranulate und stäbchenförmige Naturstoffe, sowie Mischungen aus partikulären und stäbchenförmigen Naturstoffen zu Kompositplatten gebunden werden können, in denen die Naturstoffe von der flammgeschützten Harzmatrix im Brandfall vorm Feuer geschützt werden. Im Brandfall bleiben die Kompositplatten formstabil und es kommt nicht zum Abtropfen brennender Komponenten aus ihnen. Durch die Dispersion der Flammschutzmittel im Harzbinder und die nachgeschaltete feine Verteilung auf den Granulatkörnern kann das Flammschutzmittel ideal in den Kompositplatten verteilt werden. Somit können brennbare Naturstoffe sicher in Dämmstoffen eingesetzt werden. Durch den hohen Anteil an nachwachsenden Rohstoffen kann ein niedriger Energiebedarf und Kohlendioxidausstoß bei der Herstellung realisiert werden.

## Patentansprüche

1. Kompositplatte, enthaltend oder bestehend aus mindestens einem biobasierten partikulären oder stäbchenförmigen Naturstoff sowie Kombinationen aus partikulären und stäbchenförmigen Naturstoffen, wobei Holz als Naturstoff ausgeschlossen ist,
mindestens ein duroplastisch ausgehärtetes Harz als Bindemittel, und mindestens einem anorganischen Flammschutzmittel,
**dadurch gekennzeichnet, dass**
die Kompositplatte Holzspäne enthält, wobei maximal 20 Gew.-% der Gesamtmenge des mindestens einen biobasierten partikulären oder stäbchenförmigen Naturstoffs bzw. der Kombination aus partikulären und stäbchenförmigen Naturstoffen durch Holzspäne ersetzt sind, und
die Kompositplatte eine Wärmeleitfähigkeit, gemessen gemäß EN 12667:2001, von maximal 50 mW/mK aufweist.

2. Kompositplatte nach Anspruch 1, **dadurch gekennzeichnet, dass**
die Partikelgröße des mindestens einen biobasierten partikulären Naturstoffs mindestens 2 mm, bevorzugt 2 bis 40 mm, besonders bevorzugt 2 bis 25 mm und/oder
die Stäbchenlänge des mindestens einen biobasierten stäbchenförmigen Naturstoffs größer 2 mm, bevorzugt 5 bis 100 mm, besonders bevorzugt 10 bis 75 mm
beträgt.

3. Kompositplatte nach einem der vorhergehenden Ansprüche, **dadurch gekennzeichnet, dass**
der mindestens eine biobasierte partikuläre Naturstoff ausgewählt ist aus der Gruppe bestehend aus Korkschrot, Maisspindelschrot, Nussschalen (z.B. Erdnussschalen), Nussschalenschrot, Rindengranulat, Fruchtkernen, Getreidespelzen, Maisspelzen, zerkleinerten Ananasblättern, Pecannussschalen und-schrot, zerkleinerten Durianfruchtschalen, Reishüllen, Olivenkerne sowie Mischungen hiervon, und
der mindestens eine biobasierte stäbchenförmige Naturstoff ausgewählt ist aus der Gruppe bestehend aus Sonnenblumenstängel, Schilf, Rohrkolben, Baumwollstängeln sowie Stroh von Getreide, Reis, Flachs, Hanf, Mais oder Raps sowie Mischungen hiervon.

4. Kompositplatte nach einem der vorhergehenden Ansprüche, **dadurch gekennzeichnet, dass** der mindestens eine biobasierte partikuläre oder stäbchenförmige Naturstoff porös ist.

5. Kompositplatte nach einem der vorhergehenden Ansprüche, **dadurch gekennzeichnet, dass** das
mindestens eine Bindemittel ausgewählt ist aus der Gruppe bestehend aus wässrigen Phenol-Formaldehyd-Harzen, Harnstoff-Formaldehyd-Harzen, Acrylatharzen, Alkydharzen, Melamin-Formaldehyd-Harzen, Lignin-Formaldehyd-Harzen, Tannin-Urotropinharzen, oder 100%-Systemen wie Epoxidharze, ungesättigte Polyesterharze, Polyurethane, Kautschuke, Furanharze, Pulverharze; sowie Mischungen hiervon
und/oder
das mindestens eine Flammschutzmittel ausgewählt ist aus der Gruppe bestehend aus anorganischen Substanzen, wie Aluminiumhydroxid (ATH), Magnesiumhydroxid (MDH), Aluminium-Oxid-Hydroxid (AOH), Ammoniumphosphate, wie z.B. Ammoniumpolyphosphat (APP) oder Ammoniumdiphosphat aber auch Schichtsilikate, wie Montmorillionit, Kaolinit, Talk, gemischtvalente Hydroxide (LDH; engl.: Layered double hydroxides) und organischen Salzen, wie Melaminderivate, z.B. Melaminpolyphosphat oder Melamincyanurat, und Blähgraphit sowie Mischungen hiervon.

6. Kompositplatte nach einem der vorhergehenden Ansprüche, **dadurch gekennzeichnet, dass** sie bezogen auf 100 Gew.-Teile des mindestens einen biobasierten partikulären oder stäbchenförmigen Naturstoffs,
5 bis 200 Gew.-Teile, bevorzugt 10 bis 100 Gew.-Teile, besonders bevorzugt 12 bis 70 Gew.-Teile des mindestens einen Bindemittels sowie
2 bis 100 Gew.-Teile, bevorzugt 5 bis 60 Gew.-Teile, besonders bevorzugt 10 bis 50 Gew.-Teile des mindestens einen anorganischen Flammschutzmittels
enthält oder hieraus besteht.

7. Kompositplatte nach einem der vorhergehenden Ansprüche, **dadurch gekennzeichnet, dass** sie
eine Dicke von 5 bis 250 mm, bevorzugt von 10 bis 150 mm, besonders bevorzugt von 50 bis 120 mm aufweist,
eine Dichte kleiner 250 kg/m³ aufweist,
eine Wärmeleitfähigkeit, gemessen gemäß EN 12667:2001, von 30 bis 45 mW/mK aufweist, und/oder
gemäß DIN EN 13501-1:2010 als schwer entflammbar klassifiziert ist.

8. Kompositplatte nach einem der vorhergehenden Ansprüche, **dadurch gekennzeichnet, dass** maximal maximal 15 Gew.-%, weiter bevorzugt maximal 10 Gew.-%, besonders bevorzugt maximal 5 Gew.-%, der Gesamtmenge des mindestens einen biobasierten partikulären oder stäbchenförmigen Naturstoffs bzw. der Kombination aus partikulären und stäbchenförmigen Naturstoffen durch Holzspäne, wie z. B. Schneidspäne, Schlagspäne, Hobelspäne, Sägespäne oder Holzstrands ersetzt sind.

9. Kompositplatte nach einem der vorhergehenden Ansprüche, **dadurch gekennzeichnet, dass** mindestens ein Additiv, insbesondere ein Additiv ausgewählt aus der Gruppe bestehend aus Füllstoffen, Pgmenten und Bioziden, enthalten ist.

10. Verfahren zur Herstellung einer Kompositplatte nach einem der vorhergehenden Ansprüche, bei dem
mindestens ein biobasierter partikulärer oder stäbchenförmiger Naturstoff sowie Kombinationen aus partikulären und stäbchenförmigen Naturstoffen, wobei Holz als Naturstoff ausgeschlossen ist,
mindestens ein duroplastisch aushärtendes Harz als Bindemittel, und mindestens ein anorganisches Flammschutzmittel vermischt und die Mischung anschließend einem formgebenden Verfahren unterzogen wird, wobei die Kompositplatte entsteht,
wobei
maximal 20 Gew.-% der Gesamtmenge des mindestens einen biobasierten partikulären oder stäbchenförmigen Naturstoffs bzw. der Kombination aus partikulären und stäbchenförmigen Naturstoffen durch Holzspäne ersetzt werden, und
die Kompositplatte eine Wärmeleitfähigkeit, gemessen gemäß EN 12667:2001, von maximal 50 mW/mK aufweist.

11. Verfahren nach vorhergehendem Anspruch, **dadurch gekennzeichnet, dass** bezogen auf 100 Gew.-Teile des mindestens einen biobasierten partikulären oder stäbchenförmigen Naturstoffs,
5 bis 200 Gew.-Teile, bevorzugt 10 bis 100 Gew.-Teile, besonders bevorzugt 12 bis 70 Gew.-Teile des mindestens einen Bindemittels sowie 2 bis 100 Gew.-Teile, bevorzugt 5 bis 60 Gew.-Teile, besonders bevorzugt 10 bis 50 Gew.-Teile des mindestens einem anorganischen Flammschutzmittels
eingesetzt werden.

12. Verfahren nach vorhergehendem Anspruch, **dadurch gekennzeichnet, dass** das formgebende Verfahren ein Erwärmen der Mischung, insbesondere durch Beaufschlagung der Mischung mittels Sattdampf, durch Heißluft, Mikrowellen und/oder Infrarotstrahlung, auf Temperaturen von 80 bis 200 °C, bevorzugt 100 bis 180 °C, besonders bevorzugt von 120 bis 150 °C, bevorzugt über einen Zeitraum von 10 s bis 90 min, weiter bevorzugt 3 min bis 60 min, besonders bevorzugt 5 min bis 40 min umfasst.

13. Verfahren nach einem der Ansprüche 10 bis12, **dadurch gekennzeichnet, dass** das formgebende Verfahren ein Verpressen der Mischung umfasst, wobei das Verpressen insbesondere auf einer kontinuierlich arbeitenden Presse durchgeführt wird.

14. Verfahren nach einem der Ansprüche 10 bis 13, **dadurch gekennzeichnet, dass** maximal 15 Gew.-%, weiter bevorzugt maximal 10 Gew.-%, besonders bevorzugt maximal 5 Gew.-% der Gesamtmenge des mindestens einen biobasierten partikulären oder stäbchenförmigen Naturstoffs bzw. der Kombination aus partikulären und stäbchenförmigen Naturstoffen durch Holzspäne, wie z. B. Schneidspäne, Schlagspäne, Hobelspäne, Sägespäne oder Holzstrands ersetzt werden.

15. Verwendung einer Kompositplatte nach einem der Ansprüche 1 bis 9 als thermisches Isolationsmaterial, als Baumaterial, als Trittschalldämmung oder als Schalldämmung.

## Claims

1. A composite panel, comprising or consisting of at least one bio-based, particulate or rod-shaped, natural material and combinations of particulate and rod-shaped natural materials, excluding wood as natural material,
at least one thermosetting cured resin as a binder, and
at least one inorganic flame retardant,
**characterized in that**
the composite panel contains wood chips, wherein a maximum of 20% by weight of the total amount of the at least one bio-based, particulate or rod-shaped, natural material, or the combination of particulate and rod-shaped natural materials, respectively, is replaced by wood chips, and
the composite panel has a thermal conductivity of maximally 50 mW/mK, measured in accordance with EN 12667:2001.

2. The composite panel according to claim 1, **characterized in that**
the particle size of the at least one bio-based, particulate natural material is at least 2 mm, preferably 2 to 40 mm, particularly preferably 2 to 25 mm and/or
the rod length of the at least one bio-based, rod-shaped natural material is greater than 2 mm, preferably 5 to 100 mm, particularly preferably 10 to 75 mm.

3. The composite panel according to one of the preceding claims, **characterized in that**
the at least one bio-based, particulate natural material is selected from the group consisting of cork meal, corn husk meal, nut shells (e.g. peanut shells), nut shell meal, bark granules, fruit husks, cereal husks, corn husks, crushed pineapple leaves, pecan nut shells and meal, crushed durian fruit husks, rice hulls, olive pits and mixtures thereof, and
the at least one bio-based, rod-shaped natural material is selected from the group consisting of sunflower stalks, reeds, cattails, cotton stalks and straw of cereals, rice, flax, hemp, maize or rapeseed and mixtures thereof.

4. The composite panel according to any one of the preceding claims, **characterized in that** the at least one bio-based, particulate or rod-shaped, natural material is porous.

5. The composite panel according to one of the preceding claims, **characterized in that** the
at least one binder is selected from the group consisting of aqueous phenol-formaldehyde resins, urea-formaldehyde resins, acrylate resins, alkyd resins, melamine-formaldehyde resins, lignin-formaldehyde resins, tannin-urotropine resins, or 100% systems such as epoxy resins, unsaturated polyester resins, polyurethanes, rubbers, furan resins, powder resins; and mixtures thereof
and/or
the at least one flame retardant is selected from the group consisting of inorganic substances, such as aluminum hydroxide (ATH), magnesium hydroxide (MDH), aluminum oxide hydroxide (AOH), ammonium phosphates, such as ammonium polyphosphate (APP) or ammonium diphosphate, but also layered silicates, such as montmorillionite, kaolinite, talc, mixed-valent hydroxides (LDH; Englisha: layered double hydroxides) and organic salts, such as melamine derivatives, e.g. melamine polyphosphate or melamine cyanurate, and exfoliated graphite as well as mixtures thereof.

6. The composite panel according to any one of the preceding claims, **characterized in that**, based on 100 parts by weight of the at least one bio-based, particulate or rod-shaped, natural material, it comprises or consists of
5 to 200 parts by weight, preferably 10 to 100 parts by weight, particularly preferably 12 to 70 parts by weight, of the at least one binder and
2 to 100 parts by weight, preferably 5 to 60 parts by weight, particularly preferably 10 to 50 parts by weight, of the at least one inorganic flame retardant.

7. The composite panel according to one of the preceding claims, **characterized in that** it
has a thickness of 5 to 250 mm, preferably 10 to 150 mm, particularly preferably 50 to 120 mm,
has a density of less than 250 kg/m³,
has a thermal conductivity, measured according to EN 12667:2001, of 30 to 45 mW/mK, and/or
is classified as flame-retardant in accordance with DIN EN 13501-1:2010.

8. The composite panel according to one of the preceding claims, **characterized in that** a maximum of 15 % by weight, further preferably a maximum of 10 % by weight, particularly preferably a maximum of 5 % by weight, of the total amount of the at least one bio-based, particulate or rod-shaped, natural material, or of the combination of particulate and rod-shaped natural materials, respectively, is replaced by wood chips, such as cutting chips, shavings, planing chips, sawdust or wood strands.

9. The composite panel according to one of the preceding claims, **characterized in that** it comprises at least one additive, in particular an additive selected from the group consisting of fillers, pigments and biocides.

10. A method of manufacturing a composite panel according to any one of the preceding claims, in which
at least one bio-based, particulate or rod-shaped, natural material as well as combinations of particulate and rod-shaped natural materials, wherein wood is excluded as natural material,
at least one thermosetting resin as a binder, and
at least one inorganic flame retardant
are mixed and the mixture is then subjected to a shaping process to produce the composite panel,
wherein
a maximum of 20% by weight of the total amount of the at least one bio-based, particulate or rod-shaped, natural material, or the combination of particulate and rod-shaped natural materials, respectively, is replaced by wood chips, and
the composite panel has a thermal conductivity of maximally 50 mW/mK, measured in accordance with EN 12667:2001.

11. The method according to the preceding claim, **characterized in that**, based on 100 parts by weight of the at least one bio-based, particulate or rod-shaped, natural material,
5 to 200 parts by weight, preferably 10 to 100 parts by weight, particularly preferably 12 to 70 parts by weight, of the at least one binder and
2 to 100 parts by weight, preferably 5 to 60 parts by weight, particularly preferably 10 to 50 parts by weight, of the at least one inorganic flame retardant
are used.

12. The method according to the preceding claim, **characterized in that** the shaping process comprises heating the mixture, in particular by subjecting the mixture to saturated steam, hot air, microwaves and/or infrared radiation, to temperatures of 80 to 200°C, preferably 100 to 180°C, particularly preferably 120 to 150°C, preferably over a period of 10 seconds to 90 minutes, more preferably 3 minutes to 60 minutes, particularly preferably 5 minutes to 40 minutes.

13. The method according to one of claims 10 to 12, **characterized in that** the shaping method comprises pressing the mixture, the pressing being carried out in particular on a continuously operating press.

14. The method according to one of claims 10 to 13, **characterized in that** a maximum of 15% by weight, further preferably a maximum of 10% by weight, particularly preferably a maximum of 5% by weight, of the total amount of the at least one bio-based, particulate or rod-shaped, natural material, or of the combination of particulate and rod-shaped natural materials, respectively, is replaced by wood chips, such as cutting chips, shavings, planing chips, sawdust or wood strands.

15. A use of a composite panel according to any one of claims 1 to 9 as thermal insulation material, as building material, as impact sound insulation or as sound insulation.

## Revendications

1. Panneau composite contenant, ou constitué de, au moins une substance naturelle particulaire ou sous forme de bâtonnets biosourcée, ainsi que de combinaisons de substances naturelles particulaires et sous forme de bâtonnets, à l'exclusion du bois en tant que substance naturelle,
au moins une résine duroplastique durci faisant office de liant, et
au moins un retardateur de flamme inorganique,
**caractérisé en ce que**
le panneau composite contient des copeaux de bois, dans lequel un maximum de 20 % en poids de la quantité totale de la au moins une substance naturelle particulaire ou sous forme de bâtonnets biosourcée, ou d'une combinaison de substances naturelles particulaires et sous forme de bâtonnets, est remplacé par des copeaux de bois, et
le panneau composite présente une conductivité thermique, mesurée selon la norme EN 12667:2001, d'un maximum de 50 mW/mK.

2. Panneau composite selon la revendication 1, **caractérisé en ce que**
la taille de particules de la au moins une substance naturelle particulaire biosourcée est d'au moins 2 mm, de manière préférée comprise entre 2 et 40 mm, et de manière particulièrement préférée comprise entre 2 et 25 mm et/ou
la longueur de bâtonnet de la au moins une substance naturelle sous forme de bâtonnets biosourcée est supérieure à 2 mm, de manière préférée comprise entre 5 et 100 mm, et de manière particulièrement préférée comprise entre 10 et 75 mm.

3. Panneau composite selon l'une quelconque des revendications précédentes, **caractérisé en ce que**
la au moins une substance naturelle particulaire biosourcée est choisie parmi le groupe constitué de granules de liège, rafles de maïs concassées, coquilles de noix (par exemple, coquilles d'arachide), coquilles de noix concassées, granules d'écorce, noyaux de fruits, spathes de céréales, spathes de maïs, feuilles d'ananas broyées, coquilles de noix de pécan concassées ou non, pelures de durian broyées, balles de riz, noyaux d'olive, ainsi que de mélanges de ceux-ci, et
la au moins une substance naturelle sous forme de bâtonnets biosourcée est choisie parmi le groupe constitué de tiges de tournesol, roseaux, typhas, tiges de coton, et paille de céréales, de riz, de lin, de chanvre, de maïs ou de colza, ainsi que de mélanges de ceux-ci.

4. Panneau composite selon l'une quelconque des revendications précédentes, **caractérisé en ce que** la ou les substance(s) naturelle(s) particulaire(s) ou sous forme de bâtonnets biosourcée(s) est/sont poreuse(s).

5. Panneau composite selon l'une quelconque des revendications précédentes, **caractérisé en ce que**
au moins un liant est choisi parmi le groupe constitué de résines phénol-formaldéhyde aqueuses, résines urée-formaldéhyde, résines acrylates, résines alkydes, résines mélamine-formaldéhyde, résines lignine-formaldéhyde, résines tanin-urotropine, ou de systèmes à 100% tels que les résines époxy, les résines polyester insaturées, les polyuréthanes, les caoutchoucs, les résines furanniques, les résines en poudre ; ainsi que de mélanges de ceux-ci,
et/ou
le au moins un retardateur de flamme est choisi parmi le groupe constitué de substances inorganiques telles que l'hydroxyde d'aluminium (ATH), l'hydroxyde de magnésium (MDH), l'oxyde d'hydroxyde d'aluminium (AOH), les phosphates d'ammonium tels que le polyphosphate d'ammonium (APP) ou le diphosphate d'ammonium, mais aussi les silicates lamellaires tels que la montmorillonite, la kaolinite, le talc, les hydroxydes à valence mixte (LDH ; en anglais : layered double hydroxides) et les sels organiques, tels que les dérivés de mélamine, par exemple le polyphosphate de mélamine ou le cyanurate de mélamine, et le graphite expansible, ainsi que de mélanges de ceux-ci.

6. Panneau composite selon l'une quelconque des revendications précédentes, **caractérisé en ce qu'**il contient ou est constitué, pour 100 parties en poids de la au moins une substance naturelle particulaire ou sous forme de bâtonnets biosourcée,
de 5 à 200 parties en poids, de manière préférée de 10 à 100 parties en poids, et de manière particulièrement préférée de 12 à 70 parties en poids du au moins un liant, ainsi que
de 2 à 100 parties en poids, de manière préférée de 5 à 60 parties en poids, de manière particulièrement préférée de 10 à 50 parties en poids du au moins un retardateur de flamme inorganique.

7. Panneau composite selon l'une quelconque des revendications précédentes, **caractérisé en ce qu'**il
présente une épaisseur comprise entre 5 et 250 mm, de manière préférée comprise entre 10 et 150 mm, de manière particulièrement préférée comprise entre 50 et 120 mm,
présente une densité inférieure à 250 kg/m³,
présente une conductivité thermique, mesurée selon la norme EN 12667:2001, comprise entre 30 et 45 mW/mK, et/ou
est classé comme difficilement inflammable selon la norme DIN EN 13501-1:2010.

8. Panneau composite selon l'une quelconque des revendications précédentes, **caractérisé en ce qu'**un maximum de 15 % en poids, de manière plus préférée un maximum de 10 % en poids, de manière particulièrement préférée un maximum de 5 % en poids, de la quantité totale de la au moins une substance naturelle particulaire ou sous forme de bâtonnets biosourcée ou d'une combinaison de substances naturelles particulaires et sous forme de bâtonnets est remplacé par des copeaux de bois, tels que des copeaux de coupe, des copeaux de martelage, des copeaux de rabotage, de la sciure de bois ou des rognures de bois.

9. Panneau composite selon l'une quelconque des revendications précédentes, **caractérisé en ce qu'**il contient au moins un additif, en particulier un additif choisi parmi le groupe constitué de charges, pigments et biocides.

10. Procédé de fabrication d'un panneau composite selon l'une quelconque des revendications précédentes, dans lequel
au moins une substance naturelle particulaire ou sous forme de bâtonnets biosourcée, ainsi que des combinaisons de substances naturelles particulaires et sous forme de bâtonnets, à l'exclusion du bois en tant que substance naturelle,
au moins une résine duroplastique durci faisant office de liant, et
au moins un retardateur de flamme inorganique,
sont mélangés et le mélange est ensuite soumis à un processus de mise en forme, ce qui donne le panneau composite,
dans lequel
un maximum de 20 % en poids de la quantité totale de la au moins une substance naturelle particulaire ou sous forme de bâtonnets biosourcée, ou d'une combinaison de substances naturelles particulaires et sous forme de bâtonnets, est remplacé par des copeaux de bois, et
le panneau composite présente une conductivité thermique, mesurée selon la norme EN 12667:2001, d'un maximum de 50 mW/mK.

11. Procédé selon la revendication précédente, **caractérisé en ce que**, par rapport à 100 parties en poids de la au moins une substance naturelle particulaire ou sous forme de bâtonnets biosourcée, on utilise
de 5 à 200 parties en poids, de manière préférée de 10 à 100 parties en poids, et de manière particulièrement préférée de 12 à 70 parties en poids du au moins un liant, ainsi que
entre 2 et 100 parties en poids, de manière préférée entre 5 et 60 parties en poids, de manière particulièrement préférée entre 10 et 50 parties en poids du au moins un retardateur de flamme inorganique.

12. Procédé selon la revendication précédente, **caractérisé en ce que** le procédé de mise en forme comprend le chauffage du mélange, en particulier en soumettant le mélange à de la vapeur saturée, de l'air chaud, dee micro-ondes et/ou un rayonnement infrarouge, à des températures comprises entre 80 et 200°C, de manière préférée comprises entre 100 et 180°C, de manière particulièrement préférée comprise entre 120 et 150°C, de manière préférée pendant une période comprise entre 10 s et 90 min, de manière plus préférée comprise entre 3 min et 60 min, de manière particulièrement préférée comprise entre 5 min et 40 min.

13. Procédé selon l'une quelconque des revendications 10 à 12, **caractérisé en ce que** le procédé de mise en forme comprend un pressage du mélange, le pressage étant en particulier mis en œuvre sur une presse fonctionnant en continu.

14. Procédé selon l'une quelconque des revendications 10 à 13, **caractérisé en ce qu'**un maximum de 15 % en poids, de manière plus préférée un maximum de 10 % en poids, de manière particulièrement préférée un maximum de 5 % en poids, de la quantité totale de la au moins une substance naturelle particulaire ou sous forme de bâtonnets biosourcée ou d'une combinaison de substances naturelles particulaires et sous forme de bâtonnets est remplacé par des copeaux de bois, tels que des copeaux de coupe, des copeaux de martelage, des copeaux de rabotage, de la sciure de bois ou des rognures de bois.

15. Utilisation d'un panneau composite selon l'une quelconque des revendications 1 à 9 comme matériau d'isolation thermique, comme matériau de construction, comme isolation contre les bruits de pas et d'impact ou comme isolation acoustique.
